# FASCICULE DE BREVET EUROPEEN

(11) **EP 1 352 099 B1**
(45) Date de publication et mention de la délivrance du brevet: **14.11.2007**
(21) Numéro de dépôt: 02711660.7
(22) Date de dépôt: 16.01.2002
(51) Int. Cl.: C23C 2/00

(54) **PROCEDE POUR EVITER L'ENTRAINEMENT DE PARTICULES DE ZINC SUR UNE TOLE GALVANISEE**
VERFAHREN ZUR VERMEIDUNG VON ZINKTEILCHENBELADUNG AUF EINEM GALVANISIERTEN BLECH
METHOD FOR AVOIDING DRAG-IN OF ZINC PARTICLES ON GALVANIZED SHEET METAL

(30) Priorité: 17.01.2001 EP 01870010
(43) Date de publication de la demande: 15.10.2003
(73) Titulaire: ARCELOR France, 93200 Saint Denis (FR)
(72) Inventeur: DUBOIS, Michel, B-4100 Boncelles (BE); TOMBU, Michel, B-4400 Flémalle Grande (BE)
(74) Mandataire: Van Malderen, Michel
(86) Numéro de dépôt international: PCT/BE2002/000006
(87) Numéro de publication internationale: WO 2002/057505

(56) Documents cités:
- EP-A- 0 060 225
- WO-A-96/38599
- PATENT ABSTRACTS OF JAPAN vol. 1996, no. 02, 29 février 1996 (1996-02-29) & JP 07 258818 A (FUJIKOO:KK;OTHERS: 01), 9 octobre 1995 (1995-10-09)
- PATENT ABSTRACTS OF JAPAN vol. 1995, no. 09, 31 octobre 1995 (1995-10-31) & JP 07 145464 A (NIPPON STEEL CORP), 6 juin 1995 (1995-06-06)
- PATENT ABSTRACTS OF JAPAN vol. 014, no. 077 (C-0688), 14 février 1990 (1990-02-14) & JP 01 294851 A (KOBE STEEL LTD), 28 novembre 1989 (1989-11-28)
- PATENT ABSTRACTS OF JAPAN vol. 012, no. 316 (C-524), 26 août 1988 (1988-08-26) & JP 63 086852 A (SUMITOMO METAL IND LTD), 18 avril 1988 (1988-04-18) cité dans la demande
- PATENT ABSTRACTS OF JAPAN vol. 1995, no. 06, 31 juillet 1995 (1995-07-31) & JP 07 062512 A (DAIDO STEEL CO LTD), 7 mars 1995 (1995-03-07)
- PATENT ABSTRACTS OF JAPAN vol. 016, no. 338 (C-0965), 22 juillet 1992 (1992-07-22) & JP 04 099852 A (KAWASAKI STEEL CORP), 31 mars 1992 (1992-03-31)
- PATENT ABSTRACTS OF JAPAN vol. 1996, no. 07, 31 juillet 1996 (1996-07-31) & JP 08 074022 A (KAWASAKI STEEL CORP), 19 mars 1996 (1996-03-19)
- PATENT ABSTRACTS OF JAPAN vol. 1996, no. 02, 29 février 1996 (1996-02-29) & JP 07 252619 A (NISSHIN STEEL CO LTD), 3 octobre 1995 (1995-10-03)
- PATENT ABSTRACTS OF JAPAN vol. 1995, no. 09, 31 octobre 1995 (1995-10-31) & JP 07 145463 A (NIPPON STEEL CORP), 6 juin 1995 (1995-06-06)

## Description

### Objet de l'invention

La présente invention se rapporte à un nouveau procédé permettant d'éviter ou de contrôler l'entraînement de composés solides contenant du zinc, sous forme d'oxydes et/ou de mottes, flottant à la surface du liquide, lors du revêtement à chaud d'une tôle d'acier par trempage dans un bain de galvanisation.

L'invention se rapporte également au dispositif pour la mise en oeuvre du procédé.

### Etat de la technique

En galvanisation à chaud, l'entraînement de particules contenant du zinc (oxydes, sels, etc.) au sein du revêtement d'une tôle galvanisée lors de son passage dans le bain de zinc et de son essorage est en général assez fréquent.

Ce problème induit des défauts rédhibitoires pour le client lorsqu'une très haute qualité de surface est requise, comme c'est par exemple le cas pour les pièces de peau des carrosseries automobiles.

Des études relatives à la caractérisation de ces particules ont montré qu'il pouvait s'agir par exemple de composés de Fe₂Al₅, Al₂O₃, ZnO ou d'un mélange de ceux-ci en combinaison avec du zinc métallique. Les défauts ponctuels observés présentent généralement une surface de moins de 6 mm² mais ils peuvent être disposés en "chapelets", c'est-à-dire former une série de défauts locaux plus ou moins alignés dans le sens de défilement de la tôle.

L'examen des conditions de galvanisation a montré que l'apparition des défauts en question résulte de l'entraînement brutal dans le zinc liquide d'amas de particules flottant à la surface du bain, au niveau de la zone de mouillage de la tôle, nettoyée et réduite par les processus amont. Cette zone est appelée par l'homme de l'art "sabot" ou "joint liquide".

Ces particules flottantes viennent soit des mattes formées dans le bain et qui remontent à la surface de par leur plus faible densité, soit de l'oxydation de la surface libre du bain de zinc, malgré la présence d'hydrogène dans la goulotte (également appelée trompe).

L'expérience a permis d'observer les points suivants :
- les défauts sont plus nombreux sur la face de la tôle en contact avec le rouleau immergé, qui est généralement appelé rouleau de fond. Ladite face correspond également à l'endroit où l'angle formé par la surface interne de la goulotte et la surface du bain est essentiellement aigu. Cet angle aigu induit des conditions favorables d'entraînement des particules ;
- les défauts apparaissent généralement par "paquets", lorsqu'en particulier la surface du zinc est agitée. Ce remous se produit par exemple en présence d'une mauvaise planéité de bande, de démattage de la surface à l'air libre ou encore lorsqu'on procède au chargement d'un lingot de zinc ;
- le remous décrit ci-dessus induit un décollement de particules au niveau de.la ligne de mouillage. Celles-ci ne peuvent sortir de la zone confinée de la goulotte que par entraînement sur la tôle ;
- ce décollement des particules ne présente un défaut, lors des utilisations ultérieures du produit, que si les particules présentes finalement sur la tôle sont de taille suffisante.

Dans le but de réduire la surface d'évaporation du zinc, on a proposé l'utilisation d'objets en céramique flottant à la surface du bain de zinc liquide et recouvrant au moins en partie sa surface.

Le document JP-A-63 086852 propose un procédé visant à supprimer la génération de vapeur et la formation d'un film uniforme à la surface du bain de métal liquide. Pour ce faire, on dispose à ladite surface des corps solides flottants en silicate de calcium, de forme ronde ou sphérique, chimiquement inertes et peu mouillables. On peut ainsi isoler le bain de métal liquide de l'atmosphère du four de recuit continu. Cette solution n'est toutefois pas satisfaisante vu que, par construction, ces corps flottants de type billes céramique sont toujours en contact direct avec la tôle, ce qui peut générer des défauts ainsi que l'usure prématurée desdites billes.

Certains ont essayé de revêtir la face intérieure de la goulotte par des projections diverses sur celle-ci et entre autres céramiques. Ces traitements sont difficiles à réaliser parfaitement vu l'espace confiné lié à la faible ouverture de la pièce. En outre, ils subissent généralement un écaillage à cause, soit de leur porosité, soit de la forte dilatation différentielle entre,le métal support, par exemple de l'inox austénitique, et la matière projetée.

On a encore proposé des méthodes pour l'extraction des impuretés de surface du bain utilisant des dispositifs tels que des pompes.

Le document EP-A-0 060 225 décrit un procédé et une installation pour le revêtement de fils au trempé à chaud en brin vertical. L'installation comporte successivement une unité de prétraitement (nettoyage, décapage, séchage), une unité de préchauffage, l'unité de revêtement proprement dite dont une goulotte verticale contenant le métal fondu et enfin une unité de refroidissement du fil revêtu. L'intérieur de la goulotte est recouvert d'un matériau réfractaire non mouillable par le métal liquide. De plus, l'ouverture inférieure pour l'entrée du fil dans la goulotte est équipé d'un connecteur tubulaire recouvert d'un manchon réfractaire interne qui s'étend jusqu'à la ligne de mouillage et qui consiste en un matériau non mouillable par le métal liquide, par exemple de l'alumine. L'objet de cette invention est d'envelopper le fil d'un gaz protecteur à l'entrée et à la sortie de la goulotte.

Le problème posé par l'état de la technique est fondamentalement différent de celui que se propose de résoudre la présente invention.

D'abord, au niveau de la géométrie du produit, le fil à revêtir, de par nature monodimensionnel sur sa longueur et isotrope sur sa section, ne peut être comparé à un produit plat tel qu'une bande bidimensionnelle (rapport épaisseur/largeur typiquement de 5 à 1000). En effet, dans ce cas, des problèmes de planéité de la bande non rigide se posent et la section de passage transversale dans une goulotte doit être parfaitement maîtrisée.

D'autre part, il faut tenir compte du sens de circulation du produit à revêtir. Dans le document cité, celui-ci est vertical vers le haut en entrée et en sortie. Il s'ensuit la nécessité d'empêcher des fuites de métal liquide vers le bas et d'assurer l'adhérence des particules de revêtement, ce qui est défavorisé par les forces de gravité. Pour s'opposer à celles-ci, on utilise donc la pression du gaz et des forces additionnelles de mouillage. Dans le cadre du revêtement au trempé d'une bande d'acier, l'entrée de la bande dans le bain est descendante et la sortie est montante, après déflexion sur le rouleau de fond. Il n'y a donc pas les mêmes contraintes de gravité à l'entrée.

### Buts de l'invention

La présente invention vise à fournir une goulotte, qui par construction, empêche les particules de zinc de s'accumuler à la ligne de mouillage.

Un but complémentaire de l'invention est de fournir une solution compatible avec les goulottes existantes ou ne demandant que des modifications peu importantes de celles-ci..

Un but encore complémentaire de l'invention est de fournir une solution simple et peu onéreuse.

### Principaux éléments caractéristiques de l'invention

La présente invention se rapporte à une goulotte, de section essentiellement rectangulaire et allongée, pour l'entrée dans le sens descendant d'une tôle d'acier préalablement recuite dans un bain de métal liquide contenant de préférence du zinc, dans le cadre d'un procédé de revêtement par trempage à chaud, l'entrée du bain étant de préférence sous une atmosphère réductrice, ou franchement non-oxydante pour le fer, ladite atmosphère étant portée à une température située dans l'intervalle défini par la température moyenne dudit bain ± 50 °C, caractérisée en ce que la partie interne de ladite goulotte est recouverte, en tout ou en partie, au niveau de la ligne de mouillage du métal liquide, par des plaques en un matériau non mouillable vis-à-vis dudit bain et disposées au moins au niveau de chacun des côtés de plus grande longueur de la goulotte, de part et d'autre de ladite tôle d'acier.

Selon une deuxième forme d'exécution préférentielle, ladite goulotte présente une section essentiellement rectangulaire et lesdits moyens non mouillables sont disposés uniquement au niveau du côté de plus grande longueur de la goulotte, sis du côté de la tôle d'acier où la surface interne de ladite goulotte forme un angle essentiellement aigu avec la surface de mouillage.

Avantageusement, lesdits moyens sont des plaques à base de carbone ou de céramique.

De manière particulièrement avantageuse, lesdits moyens sont des plaques constituées d'une matière recouverte de carbone, de céramique ou d'un matériau non mouillable par le zinc liquide.

Toujours avantageusement, ledit matériau non mouillable par le zinc liquide est un alliage de molybdène-tungstène.

De manière particulièrement avantageuse, lesdites plaques à base de carbone comprennent du graphite, du carbone fritté, imprégné ou non, ou du carbone renforcé de fibres.

Selon une réalisation préférentielle du dispositif de l'invention, lesdites plaques sont fixées mécaniquement à ladite goulotte directement au moyen de boulons.

Selon une autre réalisation préférentielle du dispositif de l'invention, lesdites plaques sont fixées mécaniquement à ladite goulotte au moyen de cornières vissées ou soudées.

De préférence, lesdites plaques en céramique sont constituées d'une seule pièce usinée dans la masse ou sont constituées de plusieurs pièces assemblées ou emboîtées.

Un autre aspect de la présente invention concerne un procédé pour éviter l'entraînement de particules contenant de préférence du zinc sur une tôle d'acier, préalablement recuite sous une atmosphère réductrice ou franchement non-oxydante pour le fer, dans une installation de revêtement d'acier par trempage à chaud, présentant une goulotte d'entrée selon le premier aspect de la présente invention, caractérisé en ce qu'il comprend une étape de pénétration dans le sens descendant de ladite tôle dans un bain de métal, de préférence de zinc, fondu, en présence de particules de sels ou d'oxydes de zinc ou d'autres métaux, lesdites particules flottant à la ligne de mouillage au cours du déroulement du procédé mais sans adhésion ni à ladite tôle ni à la surface interne de ladite goulotte.

### Brève description des figures

La figure 1 représente schématiquement une vue en coupe d'une installation de type goulotte de galvanisation d'acier, selon l'état de la technique.

Les figures 2.a et 2.b représentent schématiquement l'angle de contact d'une goutte d'un liquide respectivement mouillant et non mouillant avec une surface plane horizontale.

La figure 3.a représente schématiquement une vue en coupe d'un première forme d'exécution de goulotte de galvanisation d'acier, selon l'invention.

La figure 3.b représente schématiquement une vue en coupe d'une deuxième forme d'exécution de goulotte de galvanisation d'acier, selon l'invention.

La figure 4 représente le détail d'une première forme d'exécution des plaques en céramique selon l'invention.

La figure 5 représente le détail d'une deuxième forme d'exécution des plaques en céramique selon l'invention.

### Description d'une forme d'exécution préférée de l'invention

La figure 1 montre schématiquement la configuration d'une goulotte classique 2 d'entrée d'une tôle d'acier 3 dans un bain de galvanisation 1. Les défauts dus à l'entraînement des particules de zinc s'accumulent plus particulièrement sur la face arrière 4. La partie interne de la goulotte 5 au-dessus de la surface de mouillage 6 se trouve sous atmosphère généralement réductrice pour le fer et composée par exemple d'hydrogène mélangé à un gaz inerte tel que l'azote.

La goulotte est toujours construite en métal, par exemple en acier inoxydable, pour des raisons de coûts, de mise en oeuvre et d'assemblage, ainsi que pour garantir l'étanchéité à l'air ambiant. La matière la plus communément utilisée est donc l'acier inoxydable, et en particulier la nuance 316L, pour sa résistance connue à l'attaque par le zinc liquide. Cette matière a néanmoins l'inconvénient, comme tout métal d'ailleurs, d'être mouillée par le zinc liquide. La goulotte est de forme rectangulaire allongée, avec un rapport longueur/largeur au moins supérieur à 2, et de préférence supérieur à 5.

La présente invention consiste à apporter des modifications à la construction de la partie interne de la goulotte, se trouvant au niveau de la ligne de mouillage.

Le principe est de recouvrir ou protéger, éventuellement sous forme d'une interposition entre le bain et la goulotte, la partie immergée intérieure de la goulotte par des éléments ou plaques 7 en matière non mouillable par le zinc (figures 3.a et 3.b). Dans ces conditions, les particules de zinc ne peuvent plus s'accumuler à la ligne de mouillage.

Dans le cadre de l'invention, on définit un liquide mouillant comme étant un liquide dont l'angle de contact θ d'une goutte 10 avec une surface horizontale donnée, mouillée par ce liquide, n'excède pas 45°, dans des conditions de trempe oxydantes et/ou réductrices pour le fer, même après plusieurs jours d'utilisation (figure 2.a). Lorsque l'angle de contact est supérieur à 45°, le liquide est considéré comme non-mouillant (figure 2.b). L'angle de contact θ est lui-même défini comme étant l'angle formé, du côté de la goutte 10, par la tangente T à la surface de contact de la goutte 10 avec ladite surface horizontale mouillée (figures 2.a et 2.b).

Ainsi, lors du défilement de la tôle, les particules microscopiques, dont la formation est inévitable de par la physico-chimie du procédé, sont entraînées en permanence de par leur petite taille et ne peuvent s'accumuler.

Les éléments ou plaques 7 utilisés dans l'invention sont soit à base de matière céramique, c'est-à-dire une combinaison d'oxydes et/ou de carbures, soit à base de composés en carbone tels que le graphite et ses nombreuses variantes, telles que carbone fritté, imprégné ou non, renforcé de fibres, etc.

Le carbone est un matériau particulièrement avantageux pour un exemple de réalisation préférée de l'invention, dans la mesure où, en plus d'être non mouillable pour le zinc liquide, il permet d'éviter l'oxydation -ou encore de favoriser la réduction- du métal liquide à la ligne de mouillage 6. Outre le fait de posséder un pouvoir réducteur bien connu de l'homme de l'art, le carbone est encore anticorrosif vis-à-vis des métaux liquides.

La présente invention ne se limite pas aux exemples de matériaux de plaques décrits mais concerne toute matière non mouillable par le zinc pouvant être utilisée (sulfures, fluorures, alliages spéciaux, etc.). Ainsi, il est bien connu de l'homme de l'art que les alliages molybdène-tungstène sont non mouillables par le zinc.

On impose généralement que l'atmosphère à l'intérieur de la goulotte soit oxydante pour le métal liquide (tout en restant bien sûr non-oxydante pour le fer), par exemple sous la forme d'un gaz oxydant injecté tel que azote ou hydrogène humide, complété éventuellement d'oxygène et de dioxyde de carbone, afin d'éviter la formation de vapeurs de zinc au-dessus de la ligne de mouillage, qui favorisent l'apparition des défauts précités sur la tôle. Vu le caractère réducteur des plaques de carbone utilisées dans l'invention, on observe une plus grande consommation en agent oxydant (O₂ ou H₂O ou CO₂) par rapport au cas classique dans l'état de la technique où ces éléments sont absents.

Ainsi une production de CO est observée, conduisant à un redépôt de carbone et qui n'a d'ailleurs aucun effet néfaste sur le produit aux teneurs mesurées, à savoir entre 10 et 300 ppm, pour lesquelles la carburation des tôles d'acier ne peut se produire de manière significative.

Il résulte de cette consommation, en présence de plaques réductrices 7, que le gaz injecté dans la goulotte doit avoir un pouvoir plus oxydant qu'en l'absence de ces plaques, typiquement par exemple un rapport H₂/H₂O, ou équivalent (H₂+CO)/(H₂O+CO₂), variant de préférence de 5 à 25, afin d'obtenir l'oxydation du métal liquide à la surface même, tel que désiré, dans le but de prévenir la formation des vapeurs décrites précédemment.

Une autre caractéristique de l'invention est d'utiliser une fixation mécanique desdites plaques 7 de céramique ou carbone. Ce type de fixation permet ainsi la libre dilatation des différents matériaux les uns par rapport aux autres. Plus précisément, ladite fixation est par exemple de type à cornières vissées ou soudées 8 (figure 3.a) ou encore une fixation directe par boulons 9 (figure 3.b).

Par ailleurs, les plaques de céramique peuvent être réalisées soit d'une seule pièce avec usinage dans la masse (figure 4), soit en plusieurs pièces (figure 5). Ces plaques peuvent être fixées contre la goulotte ou présenter un espace avec la goulotte, où le zinc liquide peut circuler librement. Elles peuvent encore être constituées de plusieurs couches de propriétés différentes, comme par exemple une couche réfléchissant la chaleur sur une face de la plaque.

## Revendications

1. Goulotte (2), de section essentiellement rectangulaire et allongée, pour l'entrée dans le sens descendant d'une tôle d'acier préalablement recuite (3) dans un bain de métal liquide contenant de préférence du zinc (1), dans le cadre d'un procédé de revêtement par trempage à chaud, **caractérisée en ce que** la partie interne de ladite goulotte (2) est recouverte, en tout ou en partie, au niveau de la ligne de mouillage du métal liquide (6), par des plaques en un matériau non mouillable (7) vis-à-vis dudit bain et disposées au moins au niveau de chacun des côtés de plus grande longueur de la goulotte (2), de part et d'autre de ladite tôle d'acier (3).

2. Goulotte selon la revendication 1, **caractérisée en ce que** lesdites plaques non mouillables (7) sont disposées uniquement au niveau du côté de plus grande longueur de la goulotte (2), sis du côté (4) de la tôle d'acier où la surface interne de ladite goulotte (2) forme un angle essentiellement aigu avec la surface de mouillage (6) du métal liquide.

3. Goulotte selon la revendication 1 ou 2, **caractérisé en ce que** lesdites plaques (7) sont à base de carbone ou de céramique.

4. Goulotte selon la revendication 1 ou 2, **caractérisée en ce que** lesdites plaques (7) sont constituées d'une matière recouverte de carbone, de céramique ou d'un matériau non mouillable par le zinc liquide.

5. Goulotte selon la revendication 4, **caractérisée en ce que** ledit matériau non mouillable par le zinc liquide est un alliage de molybdène-tungstène.

6. Goulotte selon la revendication 3, **caractérisée en ce que** lesdites plaques à base de carbone (7) comprennent du graphite, du carbone fritté, imprégné ou non, ou du carbone renforcé de fibres.

7. Goulotte selon l'une quelconque des revendications 3 à 6, **caractérisée en ce que** lesdites plaques (7) sont fixées mécaniquement à ladite goulotte directement au moyen de boulons (9).

8. Goulotte selon l'une quelconque des revendications 3 à 6, **caractérisée en ce que** lesdites plaques (7) sont fixées mécaniquement à ladite goulotte au moyen de cornières vissées ou soudées (8).

9. Goulotte selon l'une quelconque des revendications 3 à 6, **caractérisée en ce que** lesdites plaques (7) sont constituées d'une seule pièce usinée dans la masse ou sont constituées de plusieurs pièces assemblées ou emboîtées.

10. Procédé pour éviter l'entraînement de particules contenant de préférence du zinc sur une tôle d'acier (3), préalablement recuite sous une atmosphère réductrice ou franchement non-oxydante pour le fer, dans une installation de revêtement d'acier par trempage à chaud, présentant une goulotte d'entrée (2) selon l'une quelconque des revendications précédentes, **caractérisé en ce qu'**il comprend une étape de pénétration dans le sens descendant de ladite tôle (3) dans un bain de métal, de préférence de zinc, fondu (1), en présence de particules de sels ou d'oxydes de zinc ou d'autres métaux, lesdites particules flottant à la ligne de mouillage (6) au cours du déroulement du procédé mais sans adhésion ni à ladite tôle ni à la surface interne de ladite goulotte.

11. Procédé selon la revendication 10, **caractérisé en ce que** l'entrée du bain est sous une atmosphère réductrice, ou franchement non-oxydante pour le fer, ladite atmosphère étant portée à une température située dans l'intervalle défini par la température moyenne dudit bain ± 50 °C.

## Claims

1. Chute (2) of essentially rectangular and elongate cross section, for introducing a pre-annealed steel sheet (3) downwards into a bath of liquid metal preferably containing zinc (1), in the context of a hot-dip coating process, **characterized in that** the internal part of the said chute (2) is covered, entirely or partially, at the liquid-metal wetting line (6), with panels (7) of a material that cannot be wetted by the said bath and that are positioned at least at each of the longest sides of the chute (2), on each side of the said steel sheet (3).

2. Chute according to Claim 1, **characterized in that** the said non-wettable panels (7) are positioned only along the longest side of the chute (2) which lies on that side (4) of the steel sheet where the internal surface of the said chute (2) makes an essentially acute angle with the liquid metal wetting surface (6).

3. Chute according to Claim 1 or 2, **characterized in that** the said panels (7) are based on carbon or on ceramic.

4. Chute according to Claim 1 or 2, **characterized in that** the said panels (7) are made of a material covered with carbon, with ceramic, or with a material that cannot be wetted by the liquid zinc.

5. Chute according to Claim 4, **characterized in that** the said material that cannot be wetted by the liquid zinc is a molybdenum-tungsten alloy.

6. Chute according to Claim 3, **characterized in that** the said carbon-based panels (7) contain graphite, sintered carbon, which may or may not be impregnated, or fibre-reinforced carbon.

7. Chute according to any one of Claims 3 to 6, **characterized in that** the said panels (7) are mechanically attached to the said chute directly using bolts (9).

8. Chute according to any one of Claims 3 to 6, **characterized in that** the said panels (7) are mechanically attached to the said chute by means of screwed-on or welded-on brackets (8).

9. Chute according to any one of Claims 3 to 6, **characterized in that** the said panels (7) are made as a single piece machined from solid or consist of several pieces assembled or nested together.

10. Process for avoiding the entrainment of particles, preferably containing zinc, onto a steel sheet (3), pre-annealed under a reducing atmosphere or atmosphere that is decidedly non-oxidizing with respect to iron, in an installation for hot-dip coating steel, having an inlet chute (2) according to any one of the preceding claims, **characterized in that** it comprises a step whereby the said sheet (3) in a downwards movement enters a bath (1) of molten metal, preferably zinc, in the presence of particles of salts or oxides of zinc or other metals, the said particles floating along the wetting line (6) as the process is performed, but without these particles adhering either to the said sheet or to the internal surface of the said chute.

11. Process according to Claim 10, **characterized in that** the entrance to the bath is under a reducing atmosphere, or atmosphere that is decidedly non-oxidizing with respect to iron, the said atmosphere being raised to a temperature that lies in the range defined by the mean temperature of the said bath ± 50°C.

## Patentansprüche

1. Rutsche (2) mit einem im Wesentlichen rechteckigen und länglichen Querschnitt, um in absteigende Richtung ein vorher in einem vorzugsweise Zink (1) enthaltenden Flüssigmetallbad geglühtes Stahlblech (3) im Rahmen eines Verfahrens zur Verkleidung durch Warmhärtung zuzuführen, **dadurch gekennzeichnet, dass** der innere Teil der Rutsche (2) zur Gänze oder zum Teil im Bereich der Benetzungslinie des Flüssigmetalls (6) mit Platten aus einem nicht benetzbaren Material (7) gegenüber dem Bad verkleidet ist, die zumindest im Bereich jeder der längeren Seiten der Rutsche (2) und beiderseits des Stahlblechs (3) angeordnet sind.

2. Rutsche nach Anspruch 1, **dadurch gekennzeichnet, dass** die nicht benetzbaren Platten (7) nur im Bereich der längsten Seite der Rutsche (2) angeordnet sind, d.h. auf der Seite (4) des Stahlblechs, auf der die Innenfläche der Rutsche (2) einen im Wesentlichen spitzen Winkel mit der Benetzungsfläche (6) des Flüssigmetalls bildet.

3. Rutsche nach Anspruch 1 oder 2, **dadurch gekennzeichnet, dass** die Platten (7) auf Basis von Kohlenstoff oder Keramik sind.

4. Rutsche nach Anspruch 1 oder 2, **dadurch gekennzeichnet, dass** die Platten (7) aus einem mit Kohlenstoff, Keramik oder einem nicht vom flüssigen Zink benetzbaren Material gebildet sind.

5. Rutsche nach Anspruch 4, **dadurch gekennzeichnet, dass** das nicht vom flüssigen Zink benetzbare Material eine Molybdän-Wolfram-Legierung ist.

6. Rutsche nach Anspruch 3, **dadurch gekennzeichnet, dass** die Platten auf Kohlenstoffbasis (7) Graphit, imprägnierten oder nicht imprägnierten gesinterten Kohlenstoff oder faserverstärkten Kohlenstoff umfassen.

7. Rutsche nach einem der Ansprüche 3 bis 6, **dadurch gekennzeichnet, dass** die Platten (7) mechanisch an der Rutsche direkt mit Hilfe von Bolzen (9) befestigt sind.

8. Rutsche nach einem der Ansprüche 3 bis 6, **dadurch gekennzeichnet, dass** die Platten (7) mechanisch an der Rutsche mit Hilfe von verschraubten oder verschweißten Winkeleisen (8) befestigt sind.

9. Rutsche nach einem der Ansprüche 3 bis 6, **dadurch gekennzeichnet, dass** die Platten (7) aus einem einzigen in der Masse hergestellten Stück oder aus mehreren zusammengebauten oder ineinander gesteckten Stücken bestehen.

10. Verfahren, um die Anhaftung von Teilchen, die vorzugsweise Zink enthalten, an einem Stahlblech (3), das vorher unter einer reduzierenden oder eindeutig für das Eisen nicht oxidierenden Atmosphäre geglüht wurde, in einer Anlage zur Verkleidung von Stahl durch Warmhärtung zu vermeiden, die eine Zuführrutsche (2) nach einem der vorhergehenden Ansprüche umfasst, **dadurch gekennzeichnet, dass** es einen Schritt des Eindringens des Blechs (3) in absteigende Richtung in ein Metallbad, vorzugsweise aus geschmolzenem Zink (1), bei Vorhandensein von Salzteilchen oder Zinkoxiden oder anderen Metallen umfasst, wobei die Teilchen an der Benetzungslinie (6) während der Abwicklung des Verfahrens schweben, ohne allerdings am Blech oder an der Innenfläche der Rutsche anzuhaften.

11. Verfahren nach Anspruch 10, **dadurch gekennzeichnet, dass** der Eingang des Bades unter einer reduzierenden oder eindeutig für das Eisen nicht oxidierenden Atmosphäre steht, wobei die Atmosphäre auf eine Temperatur gebracht wird, die in dem von der Durchschnittstemperatur des Bades von ± 50 °C definierten Bereich liegt.
